# EUROPÄISCHE PATENTSCHRIFT

(11) **EP 2 573 194 B1**
(45) Veröffentlichungstag und Bekanntmachung des Hinweises auf die Patenterteilung: **26.04.2017**
(21) Anmeldenummer: 11839429.5
(22) Anmeldetag: 21.10.2011
(51) Int. Cl.: C21D 9/04, C21D 11/00, C21D 1/667, C21D 1/613, C21D 10/00

(54) **VERFAHREN UND VORRICHTUNG ZUR WÄRMEBEHANDLUNG VON SCHIENEN**
METHOD AND DEVICE FOR HEAT TREATING RAILS
PROCÉDÉ ET DISPOSITIF DE TRAITEMENT THERMIQUE DE RAILS

(30) Priorität: 11.11.2010 RU 2010145748
(43) Veröffentlichungstag der Anmeldung: 27.03.2013
(73) Patentinhaber: Scientific Manufacturing Enterprise Tomsk Electronic Company, Ltd., Tomsk 634040 (RU)
(72) Erfinder: KHLYST, Sergey Vasilievich, Tomsk 634062 (RU); KUZMICHENKO, Vladimir Mikhaylovich, Tomsk 634006 (RU); SERGEEV, Sergey Mikhaylovich, Tomsk 634062 (RU); SHESTAKOV, Andrey Nikolaevich, Tomsk 634063 (RU); KIRICHENKO, Mikhail Nikolaevich, Tomsk 634062 (RU); PSHENICHNIKOV, Pavel Alexandrovich, Tomsk 634040 (RU); IVANOV, Alexey Gennadievich, Tomsk 634040 (RU); KOZHEVNIKOV, Konstantin Gennadievich, Tomsk 634063 (RU); GONTAR, Alexey Vladimirovich, Tomsk 634049 (RU); KHLYST, Ilya Sergeevich, Tomsk 634062 (RU); KIRICHKOV, Anatoly Alexandrovich, Sverdlovskaya obl. 622049 (RU); KUSHNAREV, Alexey Vladislavovich, Chelyabinskaya obl. 455023 (RU)
(74) Vertreter: Sloboshanin, Sergej
(86) Internationale Anmeldenummer: PCT/RU2011/000819
(87) Internationale Veröffentlichungsnummer: WO 2012/064223

(56) Entgegenhaltungen:
- EP-A2- 0 247 021
- EP-B1- 1 900 830
- WO-A2-2008/077166
- DE-A1- 2 148 722
- DE-A1- 19 503 747
- EA-B1- 006 413
- JP-A- S6 289 818
- RU-C1- 2 369 646
- UA-C2- 41 983
- US-A- 4 913 747
- US-A- 4 953 832
- US-A- 5 004 510

## Beschreibung

### Gebiet der Technik

Die Erfindung betrifft das Gebiet der Eisenmetallurgie, insbesondere Verfahren zur Wärmebehandlung von Schienen, einschließlich Eisenbahnschienen.

### Stand der Technik

Es ist ein Verfahren zum Abkühlen einer Schiene bekannt (Patent RU 2266966 C21D9/04, C21D11/00, C21D1/02), das das Durchleiten der erwärmten Schiene durch einen Abkühlungsabschnitt mit einem Einlass- und einem Auslassbereich sowie die Abkühlung bis zur Umformung der Mikrostruktur der Schiene zu einer Perlit-oder Ferrit-Perlit-Mikrostruktur umfasst und sich dadurch auszeichnet, dass die Schiene durch einen Abkühlungsabschnitt geleitet wird, der aus einzelnen, unabhängigen, in der Länge des Abkühlungsabschnitts aufeinander folgend angeordneten Abkühlungsmodulen mit unabhängig regelbaren Kühlungsparametern und mit Zwischenbereichen besteht, die zur Aufnahme struktureller Spannungen zwischen den Abkühlungsmodulen angeordnet sind, mit Mitteln zur Bestimmung der tatsächlichen Temperatur des Schienenkopfes. Abhängig von dem entsprechenden Wert der tatsächlichen Temperatur eines Bauteils werden in einem Zwischenbereich die Parameter der Kühlungsintensität geregelt, wenigstens entsprechend dem folgenden Abkühlungsmodul, zur Erzielung einer vorgegebenen Temperatur des Schienenkopfes während des gesamten Durchlaufens des Abkühlungsabschnitts, die die kritische Temperatur für die Bildung einer Bainitstruktur übersteigt.

Ein Nachteil dieses Verfahrens ist der begrenzte Bereich der Regelung der Abkühlungsgeschwindigkeit bei dem Vorgang beim Abkühlungsablaufvorgang. Weiterhin erreicht die Temperatursenkung an der Oberfläche des Schienenkopfes während 4-5 s des Abkühlungsablaufs 350°C-450°C, was zur Bildung von Bainitstrukturen in der Mikrostruktur der Oberflächenschichten der Schiene führen kann. Dadurch besteht der spezielle Nachteil dieses Verfahrens in den starken Schwankungen der Temperatur an der Oberfläche des Schienenkopfes (von 350°C bis 100°C), was zu einer uneinheitlichen Makrostruktur führen kann.

Ein weiterer Nachteil ist die Uneinheitlichkeit der Wärmebehandlung in der Länge der Schiene, da bei dem Durchleitungs-Ablauf der Wärmebehandlung unter Regelung der Abkühlungsintensität in den einzelnen unabhängigen Modulen die verschiedenen Abschnitte der Schiene verschiedene Abkühlungsabläufe durchlaufen.

Es sind ein Verfahren und eine Vorrichtung zum differenzierten Härten unter Abkühlung des Schienenkopfes und -fußes durch Pressluft über ein System von Sammlern mit Öffnungen (Düsen) bekannt (Patent US 4913747, internationale Klasse C21D 9/04). Dieses Patent wurde als nächstgelegener Stand der Technik zu der Vorrichtung zur Wärmebehandlung von Schienen gewählt.

### Die Vorrichtung besteht aus:

Beschickungs-, Entnahme- und Positioniereinrichtungen, einer Halteeinrichtung zum Befestigen der Schiene so, dass der Schienenkopf oben (auf dem Fuß) angeordnet ist, einem Turbinenkompressor, einem System von Luftleitungen und Sammlern mit Öffnungen (Düsen) für die Kühlmittelförderung an die Schiene, Positioniereinrichtungen für die oberen, unteren und seitlichen Sammler mit einem Luftzufuhrleitungsteil, einem Luftzufuhrregelsystem und einem Temperaturüberwachungssystem.

Dieses Verfahren und diese Vorrichtung ermöglichen die Durchführung einer Wärmebehandlung nur von Schienen aus legierten oder stark kohlenstoffhaltigen Stählen (übereutektoiden Stählen mit einem Kohlenstoffgehalt von 0,9 bis1,2 Masseprozent).

Der Hauptnachteil des Verfahrens und der Vorrichtung liegt in dem kleinen Regelungsintervall der Abkühlungsgeschwindigkeiten, das eine Wärmebehandlung der Schienen mit Geschwindigkeiten bis zu 4,5°C/s ermöglicht, da das Kühlmittel Luft ist, was keine Wärmebehandlung von Schienen aus kohlenstoffhaltigem, unlegiertem Stahl zulässt, da hierfür wesentlich höhere Abkühlungsgeschwindigkeiten erforderlich sind (10°C/s und mehr).

Ein weiterer Nachteil der Vorrichtung liegt in der Verwendung starker Antriebe und komplexer Metallkonstruktionen, da zur Wärmebehandlung jeder Schiene die Konstruktion oberer und seitlicher Sammler zum Abkühlen der Schienen mit dem Luftzufuhrleitungsteil angehoben und abgesenkt werden muss.

Es ist ein weiteres Verfahren zur Wärmebehandlung von Schienen bekannt (Patent RU 2280700 C21B9/04), das die kontinuierliche Abkühlung eines Schienenkopfes mit einem geregelten Nachkühlen von Schienenprofilkomponenten umfasst und sich dadurch auszeichnet, dass die Schiene aus einer Walzhitze auf eine Temperatur von 820-870°C zwischengekühlt und in zwei Mitteln abgekühlt wird: Zunächst an der Oberfläche des Schienenkopfes mit Pressluft für eine Dauer von 20-30 s mit einer Luftmenge von 3000-4000 m³/h bei einer Lufttemperatur von 10-25°C und einem Druck von 0,55 MPa, anschließend erfolgt eine Abkühlung des Schienenkopfes mit einem Wasser-Luft-Gemisch mit einer Wassermenge von 25-30 l/Min, einer Wassertemperatur von 10-30°C und einem Druck von 0,3-0,4 MPa, gleichzeitig mit einer Abkühlung des Schienenkopfes erfolgt eine Abkühlung des Schienenfußes mit dem Wasser-Luft-Gemisch bei einer Wassertemperatur von 10-30°C, einer Menge von 6-7 I/Min und einem Druck von 0,08-0,09 MPa.

Dieses Verfahren ist für die Wärmebehandlung von Schienen aus unlegierten, kohlenstoffhaltigen (untereutektoiden) Stählen anwendbar, ist jedoch für die Wärmebehandlung von übereutektoiden und legierten Stählen begrenzt, was sein wesentlicher Nachteil ist.

Zu den weiteren Nachteilen dieses Verfahrens zählen: die scharfe Änderung der Abkühlungsgeschwindigkeit der Schiene nach Zufuhr des Wasser-Luft-Gemischs mit einer Wassermenge von 25-30 I/Min auf das Schienenprofil, was dem Prinzip der einheitlichen Abkühlung zuwiderläuft und zur Ausbildung einer Uneinheitlichkeit der Makro- und Mikrostrukturen führen kann. Weiterhin zieht die Verwendung von Luft mit dem hohen Druck von 0,55 MPa bei den genannten Luftmengen die Notwendigkeit zur Verwendung sehr starker Kompressoren und sehr großer Druckgasbehälter nach sich, was die Vorrichtung komplex und energieaufwändig macht.

Aus der DE 195 03 747 A1 ist ein Verfahren sowie eine Vorrichtung zum Abkühlen von warmgewalzten Profilen aus der Walzhitze bekannt. Die erforderliche Aufgabenmenge von Kühlmedien wird unter Verwendung der messtechnischen Mitteln im Zusammenwirken mit einer Recheneinheit mit Hilfe eines Rechenprogramms ermittelt und berechnet, wobei die Temperatur von unterschiedlichen Profilteilen gemessen wird. Die Kühlleistung des Kühlmittels wird durch eine Anpassung der Intensität des Kühlmittelstrahls geändert. Die Abkühlung der unterschiedlichen Profilteile wird derart gesteuert vorgenommen, dass diese mit möglichst geringem Zeitversatz in Ferrit und/oder Perlit unter Freisetzung der Umwandlungswärme umwandeln.

Die WO 2008/077166 A2 beschreibt ein Verfahren und eine Vorrichtung zur kontinuierlichen Wärmebehandlung von metallischen Langprodukten, wie Profilen, Schienen, Bandmaterial. Die Langprodukten werden exemplarisch mittels eines Einlaufrollganges und Zentriereinheiten sowie einer optionale Querförderung transportiert. Bereits im Härtungsabschnitt wird die mehrstufige, direkte oder indirekte Sprühkühlung mit einphasigen Medien oder zweiphasigen Mediengemischen zur gezielten Abkühlung der Materialoberfläche eingesetzt, wobei die Intensität der Kühlung durch Anstellwinkel von den Düsen geändert wird. Die Abkühlung kann optional mit Erwärmungsschritten kombiniert werden.

Die Aufgaben des erfindungsgemäßen Verfahrens und der erfindungsgemäßen Vorrichtung sind: die Regelung der Kühlleistung des Gaskühlmittels, sowohl impulsartig quasikontinuierlich als auch kontinuierlich, die Vergrößerung des Bereichs und der Stufenlosigkeit der Regelung der Abkühlungsgeschwindigkeit, die Verkürzung der Dauer der Wärmebehandlung der Schienen, die Möglichkeit der Wärmebehandlung von Schienen aus unlegierten und legierten Stählen, die Erzielung einer hohen Härte entlang der Lauffläche, die Verbesserung der Plastizitäts- und Beständigkeitseigenschaften des wärmebehandelten Stahls, die Vereinfachung der Vorrichtung und die Verringerung des Energieverbrauchs.

Das technische Ergebnis besteht in der Schaffung eines Verfahrens und einer Vorrichtung, die Folgendes ermöglichen:
- Regeln der Kühlleistung des Gaskühlmittels sowohl impulsartig quasikontinuierlich als auch kontinuierlich nach einem durch ein Programm vorgegebenen Ablauf.
- Durchführen einer Wärmebehandlung von Schienen aus kohlenstoffhaltigen unlegierten (untereutektoiden und übereutektoiden) und legierten Stählen.
- Durchführen einer Abkühlung der Schienen mit Abkühlungsgeschwindigkeiten im Bereich von 2 bis 20°C/s.
- Die Abkühlungsgeschwindigkeiten beim Wärmebehandlungsvorgang in verschiedenen Abkühlungsphasen quasikontinuierlich stufenlos oder scharf zu ändern.
- Den Druck im Gaskühlmittelzufuhrsystem zu senken.
- Durch Intensivierung der Kühlleistung des Gasmittels beim Abkühlungsvorgang eine einheitliche, feindisperse Perlitstruktur (gehärtetes Sorbit) in einer Tiefe von mehr als 22 mm von der Oberfläche zu erzielen.
- An der Lauffläche eine Härte bis zu 401 HB zu erzielen und die Plastizitäts-und Beständigkeitseigenschaften des wärmebehandelten Stahls zu verbessern, indem die Dispersität des Perlits verringert wird.
- Die Gesamtzeit der Wärmebehandlung der Schiene zu verringern, die Vorrichtung zu vereinfachen und den Energiebedarf zu senken.

Das technische Ergebnis wird durch ein Verfahren zur Wärmebehandlung von Schienen erzielt, umfassend eine kontinuierliche Abkühlung eines Schienenkopfes mit einem geregelten Nachkühlen von Schienenprofilkomponenten, wobei die Schiene aus einer Walzhitze zuerst mit Pressluft und dann mit einem Wasser-Luft-Gemisch abgekühlt wird, wobei gleichzeitig mit der Abkühlung des Schienenkopfes die Abkühlung eines Schienenfußes erfolgt, ***wobei erfindungsgemäß*** die Abkühlung der Schiene aus kohlenstoffhaltigem unlegierten (untereutektoiden, übereutektoiden) oder legierten Stahl aus der Walzhitze und/oder nach der Wiedererwärmung beginnend mit einer Temperatur, die nicht kleiner als die Austenitisierungstemperatur ist, mit einem Gasmittel durchgeführt wird, wobei das Gasmittel ein Luftbad mit einem während der Wärmebehandlung regelbaren Luftfeuchtigkeitsgrad und Druck darstellt, wobei die Regelung der Kühlleistung des Mittels durch eine quasikontinuierliche Impulsinjektion des Wassers in den Luftstrom nach einem durch ein Programm vorgegebenen Ablauf erfolgt.

Weiterhin erfolgt die Regelung der Kühlleistung des Mittels kontinuierlich nach einem durch ein Programm vorgegebenen Ablauf.

Weiterhin wird die Zufuhr des Gasmittels in Abhängigkeit von der chemischen Zusammensetzung des Schienenstahls mit einem Verbrauch von 10 bis 60 m³/Min per laufendem Schienenmeter geregelt, wobei der Verbrauch des injizierten Wassers auf 12 l/Min per laufendem Schienenmeter geändert wird.

Weiterhin wird die Zufuhr des Gasmittels in Abhängigkeit von der Anfangstemperatur der Schiene, der Feuchtigkeit und der Temperatur der Ausgangsluft sowie der Wassertemperatur geregelt.

Weiterhin beträgt der Wassergehalt im Gasmittel bis zu 0,2 Liter Wasser pro Kubikmeter Luft.

Weiterhin wird der Druck des Gasmittels im Bereich von 0,005 bis 0,1 MPa geregelt.

Weiterhin wird die Abkühlgeschwindigkeit im Bereich von 2 bis 20°C/s geregelt.

Das technische Ergebnis des Verfahrens zur Wärmebehandlung von Schienen wird durch eine Vorrichtung durchgeführt, die Folgendes umfasst: Beschickungs-, Entnahme- und Positioniereinrichtungen, eine Halteeinrichtung zur Schienenbefestigung, einen Turbinenkompressor, ein System von Luftleitungen und Sammlern mit Düsenöffnungen zur Kühlmittelförderung an die Schienenprofilkomponenten, Positioniereinrichtungen für Luftleitungen und Sammler mit Düsenöffnungen, ein Kühlmittelregelsystem und ein Temperaturüberwachungssystem, ***dadurch gekennzeichnet, dass*** die Beschickungs-, Entnahme- und Positioniereinrichtungen, die Halteeinrichtung zur Schienenbefestigung mit einer Möglichkeit der Anordnung der Schiene in der Lage "Kopf nach unten" ausgeführt sind, wobei zusätzlich ein System zur quasikontinuierlichen Impulsinjektion des Wassers in den Gasstrom vorgesehen ist, die Folgendes umfasst: einen Wasserbehälter, ein Wasserrohrleitungssystem, Wasserdurchfluss- und -druckregler, Steuerventile, gesteuerte Regelventile, Impulsinjektoren sowie ein Steuerungssystem, das die quasikontinuierliche Impulsinjektion des Wassers nach einem durch ein Programm vorgegebenen Ablauf ermöglicht.

Weiterhin wird die Wasserinjektion kontinuierlich nach einem durch ein Programm vorgegebenen Ablauf durchgeführt.

Weiterhin werden der Verbrauch und der Druck des Gaskühlmittels und des injizierten Wassers nach einem durch ein Programm vorgegebenen Ablauf geregelt.

Weiterhin bestimmt das Steuerungssystem die Schienentemperatur, die Temperatur und die Feuchtigkeit des ursprünglichen Gasmittels sowie die Wassertemperatur, und der Abkühlablauf wird ausgehend von den erhaltenen Daten korrigiert.

Weiterhin ist die Vorrichtung mit Verschiebemechanismen zum Verschieben der Schienen und/oder der Sammler bezüglich der senkrechten und/oder der waagerechten Achse ausgestattet.

Weiterhin werden Schienen mit unterschiedlichen Profilen abgekühlt, indem man den Abstand von Schienenprofilkomponenten zu Düsenöffnungen variiert.

Weiterhin überwacht das Steuerungssystem den Druck und den Verbrauch des Gasmittels und bestimmt die Betriebsart des Turbinenkompressors.

### Kurze Beschreibung der Zeichnungen

Die Durchführung der Erfindung wird durch die unten stehenden Zeichnungen erläutert.
- Fig. 1:: Beispiel eines Injektorsteuerungsdiagramms.
- Fig. 2:: Grundschema der Wärmebehandlungsvorrichtung.
- Fig. 3:: Grundschema der Wärmebehandlungsvorrichtung mit Angabe der überwachten technischen Parameter.
- Fig. 4:: Beispiel der Vorrichtung zur Wärmebehandlung von Schienen. Gesamtansicht.

### Durchführung der Erfindung

Beim Vorgang der Wärmebehandlung von Schienen wird in der Anfangsphase der Abkühlung für eine Dauer von 1 bis 90 s. die Temperatur der Oberfläche des Schienenkopfes stufenlos auf die Mindestbeständigkeitstemperatur von Austenit bei einer Perlitumwandlung gesenkt, wobei diese Dauer die Länge der Inkubationszeit nicht überschreitet. Anschließend wird in der zweiten Phase die Abkühlungsgeschwindigkeit vorgegeben, die zur Bildung einer feindispersen Perlitstruktur in der Oberflächenschicht erforderlich ist, weiterhin wird eine Abkühlungsgeschwindigkeit vorgegeben, bei der die Bildung einer feindispersen Perlitstruktur entsprechend dem Fortschritt der Perlitumwandlung in der Tiefe des Schienenkopfs ermöglicht wird.

Die Abkühlung wird bei dem Wärmebehandlungsvorgang durch das Gasmittel mit der regelbaren Kühlleistung durchgeführt. Durch die Injektion von Wasser in den Luftstrom und durch Änderung des Gasmitteldrucks wird die Kühlleistung des Gasmittels gesteuert, wodurch die vorgegebene Abkühlungsgeschwindigkeit der Schiene erreicht wird. Die Wasserinjektion wird in einem impulsartigen, quasikontinuierlichen Ablauf unter Änderung der Impulslänge von 20 bis 10000 ms und mehr sowie mit einem Impulsverhältnis von 1 bis 10000 durchgeführt.

Das Impulsverhältnis ist das Verhältnis der Summe der Länge der Pause zwischen den Impulsen und der Impulslänge zur Impulslänge. $Q = \left({T}_{Pause}+{T}_{Impuls}\right) / {T}_{Impuls ,} wobei$ wobei
T_{Pause} die Pause zwischen den Impulsen ist;
T_{Impuls} die Impulslänge ist.

Ein Beispiel eines Injektorsteuerungsdiagramms ist in Fig. 1 dargestellt.

Die impulsartige Wasserzufuhr und der schnelle Luftauslass in der Vorrichtung erzeugen ein einheitliches Gaskühlmittel mit regelbarer Kühlleistung, das eine Änderung der Abkühlungsgeschwindigkeit der Schiene im Bereich von 2 bis 20°C/s ermöglicht. Die Temperatur des injizierten Wassers kann im Bereich von 10 bis 45°C geändert werden.

Die Temperatur der Ausgangsluft kann im Bereich von minus 30°C bis plus 50°C und die Feuchtigkeit im Bereich von 40 bis 100% geändert werden. Bei einem minimalen Feuchtigkeitsgehalt von 10 g/m³ wird bei 1 Impuls von 50 ms 0,008 g/m³ Wasser zugefügt, d.h. weniger als 0,1%. Bei einem maximalen Feuchtigkeitsgehalt von 200 g/m³ wird bei 1 Impuls von 1000 ms 3,33 g Wasser zugefügt, d.h. weniger als 1,7%. Bei einem Impuls zur Injektion von Wasser in den Luftstrom wird 0,008 bis 3,33 g/m³ zugeführt, was zu einer stufenlosen, quasikontinuierlichen Änderung des Feuchtigkeitsgehalts in der Luft führt (weniger als 1,7%), dadurch wird die Stufenlosigkeit der Änderung der Abkühlungsgeschwindigkeit erreicht.

In Tabelle 1 sind die experimentell gewonnenen Daten zur Abhängigkeit der Abkühlungsgeschwindigkeit des Schienenkopfes von dem Druck des Gasmittels dargestellt.

| Tabelle 1 | | | | | | |
|---|---|---|---|---|---|---|
| Daten zur Abhängigkeit der Abkühlungsgeschwindigkeit des Schienenkopfes von dem Druck des Gasmittels | | | | | | |
| Kühlmittel/Druck in den Sammlern | Gasmittel | | | | | |
| | Druck 0,005 MPa | Druck 0,015 MPa | Druck 0,025 MPa | Druck 0,04 MPa | Druck 0,05 MPa | Druck 0,1 MPa |
| Anfangs-Abkühlungsgeschwindigkeit, °C/s | 2,0 | 4,34 | 4,55 | 4,82 | 4,91 | 4,99 |

Der Druck des Gaskühlmittels wird entsprechend der chemischen Zusammensetzung des Schienenstahls im Bereich von 0,005 bis 0,1 MPa bestimmt.

Bei einer Erhöhung des Luftdrucks auf über 0,1 MPa erhöht sich Abkühlungsgeschwindigkeit nicht wesentlich, eine weitere Erhöhung ist wirtschaftlich nicht sinnvoll.

Der untere Bereich der Abkühlungsgeschwindigkeit von 2°C/s wird durch die Zufuhr des Gasmittels mit einem Druck von 0,005 MPa ohne Injektion von Wasser erreicht.

In Tabelle 2 sind die experimentell gewonnenen Daten zur Abhängigkeit der Abkühlungsgeschwindigkeit des Schienenkopfes vom Luftverbrauch und der injizierten Wassermenge dargestellt.

| Tabelle 2 | | | | | | |
|---|---|---|---|---|---|---|
| Abhängigkeit der Abkühlungsgeschwindigkeit vom Gasmitteldruck und der injizierten Wassermenge | | | | | | |
| Gasmitteldruck, MPa | 0,005 | 0,015 | 0,025 | 0,04 | 0,05 | 0,1 |
| Gasmittelverbrauch, m³/Min auf 1 Ifd. Schienenm. | 8 | 20,0 | 35,0 | 45,0 | 50,0 | 60,0 |
| Wasserverbrauch, I/Min auf 1 Ifd. Schienenmeter | --- | 0,2-4,0 | 0,35-7,0 | 0,45-9,0 | 0,5-10,0 | 0,6-12,0 |
| Abkühlungsgeschwindigkeit, °C/s | 2 | 4,5-10,0 | 4,7-15,0 | 4,9-17,0 | 5,6-18,0 | 6,0-20,0 |

Schienen aus einer Walzhitze oder Wiedererwärmung werden durch differenzierte Zufuhr des Gasmittels auf verschiedene Schienenprofilkomponenten bis auf eine Austenitisierungstemperatur gekühlt: auf die Lauffläche des Schienenkopfes, die Seitenflächen des Schienenkopfes und den Schienenfuß.

Die Wärmebehandlungsabläufe werden auf der Grundlage der experimentellen Daten entsprechend der chemischen Zusammensetzung des Schienenstahls, den erforderlichen physikalisch-mechanischen Eigenschaften, der Anfangstemperatur der Schiene vor der Abkühlung, der Temperatur und der Feuchtigkeit des Ausgangs-Gasmittels sowie der Wassertemperatur durch ein Programm vorgegeben.

Es wird ein zur Erzielung der geringstmöglichen Verbiegung der Schiene erforderlicher Ablauf der Abkühlung des Schienenfußes ausgewählt, abhängig vom Ablauf der Abkühlung des Schienenkopfes.

Die Abkühlung wird bis zu einer Temperatur von 150 bis 500°C durchgeführt, abhängig von der chemischen Zusammensetzung des Schienenstahls.

Dieses Verfahren zur Wärmebehandlung von Schienen wird mit einer Vorrichtung durchgeführt, deren Grundschema in Fig. 2 dargestellt ist, worin gezeigt sind:
- 1.: Schiene
- 2.: Unterer Sammler in Form eines Behälters mit Düsenöffnungen zur Abkühlung der Lauffläche des Schienenkopfes
- 3.: Seitliche Sammler in Form von Behältern mit Düsenöffnungen zur Abkühlung der Seitenflächen des Schienenkopfes
- 4.: Oberer Sammler in Form eines Behälters mit Düsenöffnungen zur Abkühlung des Schienenfußes
- 5.: Turbinenkompressor
- 6.: Druckminderungsventil zum Aufrechterhalten des vorgegebenen Drucks des Gasmittels oder des Wassers
- 7.: Drucksensoren
- 8.: Regelungsventile zum Regeln des Verbrauchs an Wasser oder Gasmittel
- 9.: Injektor
- 10.: Wasserzufuhrvorrichtung
- 11.: Behälter mit Wasser
- 12.: Steuerungssystem
- 13.: Positionier- und Halteeinrichtung
- 14.: Luftvorbereitungssystem
- 15.: Filtersystem
- 16.: Wasserleitung
- 17.: Gasmittelleitung

- I: Abkühlungsbereich der Lauffläche des Schienenkopfes (LFS)
- II: Abkühlungsbereich der Seitenflächen des Schienenkopfes
- III: Abkühlungsbereich der Fläche des Schienenfußes

In Fig. 3 ist das Grundschema der Wärmebehandlungsvorrichtung unter Angabe der überwachten technischen Parameter dargestellt, worin gezeigt ist:
- 18: - Gasmitteldruck
- 19: - Wasserdruck
- 20: - Gasmittelverbrauch
- 21: - Wasserverbrauch
- 22: - Gasmitteltemperatur
- 23: - Wassertemperatur
- 24: - Schienentemperatur
- 25: - Gasmittelfeuchtigkeit

In Fig. 4 ist ein Beispiel einer Vorrichtung zur Wärmebehandlung von Schienen in der Gesamtansicht dargestellt, worin gezeigt ist:
- 26: - Greifeinrichtung
- 27: - Beschickungseinrichtung
- 28: - Entnahmeeinrichtung
- 13: - Halteeinrichtung zur Schienenbefestigung
- 29: - Positioniereinrichtung für den oberen Sammler
- 30: - Positioniereinrichtung für den unteren und die seitlichen Sammler
- 31: - Schienenaufnahmerollgang
- 32: - Schienenabgaberollgang

### Dieses Verfahren wird in der beschriebenen Vorrichtung wie folgt durchgeführt:

Nachdem die Schiene aus der Walzhitze oder Wiedererwärmung in eine seitliche Position gelangt ist, greift die Greifeinrichtung 26 (Fig. 4) an dem Aufnahmerollgang 31 an (Fig. 4). Die Beschickungseinrichtung 27 legt die Schiene in die Positionier-und Halteeinrichtung 13 um, wobei die Positioniereinrichtung des oberen Sammlers 29 den oberen Sammler anhebt. Nach der Befestigung der Schiene in der Lage "Kopf nach unten" wird der obere Sammler abgesenkt und das Abkühlen der Schiene wird durchgeführt.

Beim Umrichten auf unterschiedliche Schienenarten regelt die Positioniereinrichtung 30 des unteren Sammlers und der seitlichen Sammler den Abstand von der Oberfläche des Schienenkopfes zu den Sammlern.

Die in das Gasmittelverdichtungssystem gelangende Luft durchläuft ein Filtersystem 15 (Fig. 2) und ein Luftvorbereitungssystem 14 zur Verhinderung des Einflusses von saisonalen Schwankungen der Temperatur der Ausgangsluft.

Weiterhin wird die Luft von dem Turbinenkompressor 5 (Fig. 2) durch das Druckminderungsventil 6 und die Regelventile 8 in die Sammler 2, 3, 4 zugeführt. Dabei regelt das Steuerungssystem 12 mit Hilfe der Ventile 6 und 8 den Druck und den Verbrauch des Gasmittels.

Wasser aus dem Behälter 11 oder aus einer beliebigen anderen Quelle wird mittels der Wasserzufuhrvorrichtung 10 durch die Regelventile 8 zu den Injektoren 9 geleitet. Durch die Wasserinjektion mittels der Injektoren 9 in den Gasmittelstrom wird die Kühlleistung des Gasmittels geändert.

Anschließend wird das Gasmittel in die Sammler 2, 3, 4 zugeführt und in die Schienenoberflächenabkühlungsbereiche I, II und III geleitet. Dabei gibt das Steuerungssystem 12 automatisch die Betriebsart der Ventile 8 so vor, dass die Injektoren 9 im impulsartigen quasikontinuierlichen und/oder kontinuierlichen Ablauf arbeiten, wodurch die Änderung der Kühlleistung des Gasmittels stufenlos erfolgt.

Das Steuerungssystem 12 (Fig. 2) steuert nach einem durch ein Programm vorgegebenen Ablauf die Wärmebehandlung der Schiene unter Korrektur des Ablaufs entsprechend den überwachten Parametern 18-25 (Fig. 3).

Nach Beendigung des Kühlablaufs wird die Positioniereinrichtung der oberen Sammler 29 (Fig. 4) in die obere Position angehoben, die Entnahmeeinrichtung 28 verschiebt die Schiene auf den Abgaberollgang 32.

Die Versuche wurden an der in Fig. 2, Fig. 3 und Fig. 4 dargestellten Abkühlungsvorrichtung an Vollprofilproben einer R65-Schiene mit einer Länge von 1200 mm durchgeführt. Die Proben wurden aus Stählen mit den in Tabelle 3 aufgeführten chemischen Zusammensetzungen entnommen.

| Tabelle 3: Chemische Zusammensetzung der Schienenstahlproben | | | | | | | | | | | | | |
|---|---|---|---|---|---|---|---|---|---|---|---|---|---|
| Lfd Nr. | C | Mn | Si | P | S | Al | V | Cr | Ni | Cu | Ti | Mo | N |
| 1 | 0,78 | 0,97 | 0,37 | 0,010 | 0,009 | 0,004 | 0,056 | 0,277 | 0,115 | 0,009 | | <0,005 | |
| 2 | 0,76 | 0,95 | 0,37 | 0,012 | 0,005 | 0,005 | 0,052 | 0,037 | 0,107 | 0,013 | 0,0034 | <0,005 | 0,0086 |

Entsprechend den Ergebnissen der durchgeführten Versuche wurde jede gehärtete Probe Laborversuchen unterzogen. Untersucht wurde die Härte, die Mikrostruktur und die physikalisch-mechanischen Eigenschaften der Schiene.

In Tabelle 1 sind die Versuchsdaten über die Abhängigkeit der Abkühlungsgeschwindigkeit der Schiene von dem Druck des Gasmittels dargestellt.

In Tabelle 2 sind die Versuchsdaten zur Abhängigkeit der Abkühlungsgeschwindigkeit der Schiene vom Luftdruck und der injizierten Wassermenge dargestellt.

Aus Tabelle 1 und Tabelle 2 wurden die technischen Parameter und die Abkühlungsgeschwindigkeitsintervalle für Schienenproben aus legiertem Chromstahl mit der chemischen Zusammensetzung Nr. 1 und aus kohlenstoffhaltigem Stahl Nr. 2 aus Tabelle 3 ausgewählt.

Die Daten zu den technischen Wärmebehandlungsparametern der Proben der R65-Schienen aus Stahl mit der chemischen Zusammensetzung Nr. 1 und Nr. 2 aus Tabelle 3 und die Ergebnisse der physikalisch-mechanischen Versuche und Untersuchungen der Mikrostruktur sind in Tabelle 4 und Tabelle 5 dargestellt.

| Tabelle 4: Technische Wärmebehandlungsparameter der Proben von R65-Schienen aus Stahl mit der chemischen Zusammensetzung Nr. 1 aus Tabelle 3 und die Ergebnisse der physikalisch-mechanischen Versuche und Untersuchungen der Mikrostruktur | | | | | | | | | | |
|---|---|---|---|---|---|---|---|---|---|---|
| Lfd. Nr. | Gasmitteldruck, MPa | Gasmittelverbrauch, m³/Min auf 1 Ifd. Schienenm. | Wasserverbrauch, l/Min auf 1 Ifd. Schienenm. | Abkühlungsgeschwindigkeit, °C/s | Abkühlungszeit, s | Mikrostruktur d. gehärteten Schienenkopfs | Härte d. Schienenquerschnitts, HB | | | σ_{B}, N/mm² |
| | | | | | | | LFS | 10 mm | 22 mm | |
| 1 | 0,025 | 30 | 0,35 | 4,7 | 150 | Gehärtetes Sorbit | 363 | 351 | 331 | 1210 |
| 2 | 0,025 | 30 | 0,45 | 4,8 | 140 | Gehärtetes Sorbit | 375 | 363 | 341 | 1280 |
| 3 | 0,025 | 30 | 0,55 | 5,0 | 120 | Gehärtetes Sorbit | 388 | 375 | 363 | 1320 |
| 4 | 0,025 | 35 | 0,65 | 5,1 | 110 | Gehärtetes Sorbit | 401 | 388 | 378 | 1350 |
| nächstgelegener Stand der Technik des Verfahrens | Wärmebehandlung von Schienen mit dieser chemischen Zusammensetzung nicht möglich | | | | | | | | | |

| Tabelle 5: Technische Wärmebehandlungsparameter der Proben von R65-Schienen aus Stahl mit der chemischen Zusammensetzung Nr. 2 aus Tabelle 3 und die Ergebnisse der physikalischmechanischen Versuche und Untersuchungen der Mikrostruktur | | | | | | | | | | | | |
|---|---|---|---|---|---|---|---|---|---|---|---|---|
| Lfd. Nr. | Gasmitteldruck, MPa | Gasmittelverbrauch, m³/Min auf 1 Ifd. Schienenm. | Wasserverbrauch, l/Min auf 1 Ifd. Schienenm. | Abkühlungsgeschwi ndigkeit, °C/s | Abkühlungszeit, s | Mikrostruktur d. gehärteten Schienenkopfs | Härte d. Schienenquerschnitts, HB | | | σ_{B}*,* N/mm² | δ % | Ψ % |
| | | | | | | | LFS | 10 mm | 22 mm | | | |
| 1 | 0,04 | 45 | 2,5 | 8,3 | 90 | Gehärtetes Sorbit | 363 | 351 | 330 | 1250 | 12 | 43 |
| 2 | 0,04 | 45 | 5 | 10,4 | 80 | Gehärtetes Sorbit | 375 | 363 | 345 | 1290 | 12 | 40 |
| 3 | 0,04 | 45 | 7 | 13,1 | 70 | Gehärtetes Sorbit | 390 | 383 | 375 | 1350 | 13 | 38 |
| 4 | 0,04 | 45 | 12 | 14,9 | 60 | Gehärtetes Sorbit | 401 | 395 | 388 | 1380 | 14 | 37 |
| 5 | 0,04 | 45 | 13 | 15,3 | 60 | Gehärtetes Sorbit+Bainit | 415 | 400 | 388 | 1410 | 10 | 32 |
| nächstgelegener Stand der Technik des Verfahrens | 0,55 | 44,5 | 20 | | 140 | Gehärtetes Sorbit | 388 | 388 | 375 | 1340 | 12 | 34 |

Dadurch ermöglicht das erfindungsgemäße Verfahren die Durchführung einer Wärmebehandlung von Schienen sowohl aus legierten als auch aus unlegierten (kohlenstoffhaltigen untereutektoiden und übereutektoiden) Stählen bei unterschiedlichen vorgegebenen Abkühlungsabläufen.

Das Verfahren und die Vorrichtung zur Wärmebehandlung von Schienen ermöglichen die Erzielung einer Struktur aus feinkörnigem gehärtetem Sorbit in einer großen Tiefe, die Verbesserung der physikalisch-mechanischen Eigenschaften des Stahls und dadurch eine Erhöhung der Beständigkeit der Schienen im Betrieb.

## Patentansprüche

1. Verfahren zur Wärmebehandlung von Schienen (1), umfassend eine kontinuierliche Abkühlung eines Schienenkopfes mit einem geregelten Nachkühlen von Schienenprofilkomponenten, wobei die Schiene (1) von einer Walzhitze zuerst mit Preßluft und dann mit einem Wasser-Luft-Gemisch abgekühlt wird, wobei gleichzeitig mit der Abkühlung des Schienenkopfes die Abkühlung eines Schienenfußes erfolgt,
***dadurch gekennzeichnet, dass***
die Abkühlung der Schiene (1) aus kohlenstoffhaltigem unlegierten untereutektoiden, kohlenstoffhaltigem unlegierten übereutektoiden oder legierten Stahl von der Walzhitze und/oder nach der Wiedererwärmung beginnend mit einer Temperatur, die nicht kleiner als die Austenitisierungstemperatur ist, mit einem Gasmittel durchgeführt wird, wobei das Gasmittel ein Luftmedium mit einem während der Wärmebehandlung regelbaren Luftfeuchtigkeitsgrad und Druck darstellt, wobei das Gasmittel mittels einer quasikontinuierlichen Impulsinjektion von Wasser in den Luftstrom nach einem durch ein Programm vorgegebenen Ablauf unter Änderung der Impulslänge von 20 bis 10000 ms sowie mit einem Impulsverhältnis von 1 bis 10000 zubereitet wird, wobei das Impulsverhältnis das Verhältnis der Summe der Länge der Pause zwischen den Impulsen und der Impulslänge zur Impulslänge ist, wodurch die Kühlleistung des Gasmittels geregelt wird.

2. Verfahren nach Anspruch 1, **dadurch gekennzeichnet, dass** die Impulslänge 50 bis 1000 ms beträgt, und bei einem Impuls zur Injektion von Wasser in den Luftstrom 0,008 bis 3,33 g/m³ zugeführt wird, was zu einer stufenlosen, quasikontinuierlichen Änderung des Feuchtigkeitsgehalts in der Luft weniger als 1,7% führt.

3. Verfahren nach Anspruch 1 oder 2, **dadurch gekennzeichnet, dass** die Zufuhr des Gasmittels in Abhängigkeit von der chemischen Zusammensetzung des Schienenstahls mit einem Verbrauch von 10 bis 60 m³/Min per laufenden Schienenmeter geregelt wird, wobei der Verbrauch des injizierten Wassers auf 12 I/Min per laufenden Schienenmeter geändert wird.

4. Verfahren nach Anspruch 1 oder 2, **dadurch gekennzeichnet, dass** die Zufuhr des Gasmittels in Abhängigkeit von der Anfangstemperatur der Schiene (1), der Feuchtigkeit (25) und der Temperatur der Ausgangsluft sowie der Wassertemperatur (23) geregelt wird.

5. Verfahren nach Anspruch 1 oder 2, **dadurch gekennzeichnet, dass** der Wassergehalt im Gasmittel bis zu 0,2 Liter Wasser pro Kubikmeter Luft beträgt.

6. Verfahren nach Anspruch 1 oder 2, **dadurch gekennzeichnet, dass** der Druck (18) des Gasmittels im Bereich von 0,005 bis 0,1 MPa geregelt wird.

7. Verfahren nach Anspruch 1 oder 2, **dadurch gekennzeichnet, dass** die Abkühlgeschwindigkeit im Bereich von 2 bis 20°C/s geregelt wird.

8. Vorrichtung zur Durchführung des Verfahrens nach einem der Ansprüche 1 bis 7 mit Beschickungs- (27), Entnahme- (28) und Positioniereinrichtungen, einer Halteeinrichtung (13) zur Schienenbefestigung, einem Turbinenkompressor (5), einem System von Luftleitungen (17) und Sammlern (2, 3, 4) mit Düsenöffnungen zur Kühlmittelförderung an die Schienenprofilkomponenten, Positioniereinrichtungen (29, 30) für Luftleitungen (17) und Sammler (2, 3, 4) mit Düsenöffnungen, einem Kühlmittelregelsystem (12) und einem Temperaturüberwachungssystem, wobei das Kühlmittel ein Gasmittel ist, wobei die Beschickungs- (27), Entnahme- (28) und Positioniereinrichtungen, die Halteeinrichtung (13) zur Schienenbefestigung mit einer Möglichkeit der Anordnung der Schiene (1) in der Lage "Kopf nach unten" ausgeführt sind,
***dadurch gekennzeichnet, dass***
das Gasmittel ein Luftmedium mit einem während der Wärmebehandlung regelbaren Luftfeuchtigkeitsgrad und Druck darstellt, und
zusätzlich ein System zur Vorbereitung des Kühlmittels durch quasikontinuierliche Impulsinjektion von Wasser in den Gasstrom vorgesehen ist, die folgendes umfasst: einen Wasserbehälter (11), ein Wasserrohrleitungssystem (16), Wasserdurchfluß- und -druckregler, Steuerventile (6), gesteuerte Regelventile (8), Impulsinjektoren (9) sowie ein Steuerungssystem (12), das die quasikontinuierliche Impulsinjektion des Wassers nach einem durch ein Programm vorgegebenen Ablauf unter Änderung der Impulslänge von 20 bis 10000 ms sowie mit einem Impulsverhältnis von 1 bis 10000 ermöglicht, wobei das Impulsverhältnis das Verhältnis der Summe der Länge der Pause zwischen den Impulsen und der Impulslänge zur Impulslänge ist, wodurch die Regelung der Kühlleistung des Gasmittels ermöglicht wird.

9. Vorrichtung nach Anspruch 8, **dadurch gekennzeichnet, dass** die Impulslänge 50 bis 1000 ms beträgt, und bei einem Impuls zur Injektion von Wasser in den Luftstrom 0,008 bis 3,33 g/m³ zugeführt wird, was eine stufenlose, quasikontinuierliche Änderung des Feuchtigkeitsgehalts in der Luft weniger als 1,7% erlaubt.

10. Vorrichtung nach Anspruch 8 oder 9, **dadurch gekennzeichnet, dass** der Verbrauch und der Druck des Gaskühlmittels und des injizierten Wassers nach einem durch ein Programm vorgegebenen Ablauf geregelt werden.

11. Vorrichtung nach Anspruch 8 oder 9, **dadurch gekennzeichnet, dass** das Steuerungssystem die Schienentemperatur (24), die Temperatur (22) und die Feuchtigkeit (25) des ursprünglichen Gasmittels, die Wassertemperatur (23) bestimmt und der Abkühlablauf ausgehend von den erhaltenen Daten korrigiert wird.

12. Vorrichtung nach Anspruch 8 oder 9, **dadurch gekennzeichnet, dass** die Vorrichtung mit Verschiebemechanismen zum Verschieben der Schienen (1) und/oder der Sammler (2, 3, 4) bezüglich der senkrechten und/oder der waagerechten Achse ausgestattet ist.

13. Vorrichtung nach Anspruch 8 oder 9, **dadurch gekennzeichnet, dass** die Schienen (1) mit unterschiedlichen Profilen abgekühlt werden, indem man den Abstand von Schienenprofilkomponenten zu Düsenöffnungen variiert.

14. Vorrichtung nach Anspruch 8 oder 9, **dadurch gekennzeichnet, dass** das Steuerungssystem (12) den Druck und den Verbrauch des Gasmittels überwacht und die Betriebsart des Turbinenkompressors (5) bestimmt.

## Claims

1. A method for rails heat treating, comprising continuous cooling of a head followed by controlled cooling of rail profile elements, wherein a rail from rolling heat is initially being cooled with compressed air, and then with water-and-air mixture; cooling a rail foot is performed simultaneously with cooling a rail head, ***characterized in that*** the cooling of a rail made of hypoeutectoid non-alloyed carbon steel, hypereutectoid non-alloyed carbon steel or alloyed steel, from rolling and/or repeated heat, begins at temperature no lower than austenization temperature, using a gas medium being an air medium with controlled air humidity change and pressure being controlled during the heat treating process; wherein the water-and-air mixture is prepared by pulse quasicontinuous water injection into air flow according to a programmed regime with a pulse length change within the range from 20 to 10 000 ms and a pulse ratio from 1 to 10 000, wherein the ratio is a relation of the sum of a pause time between pulses and a pulse duration to the pulse duration; thereby controlling the cooling ability of the gas medium.

2. The method according to claim 1, ***characterized in that*** the pulse length is within the range from 50 to 1000 ms, and one water injection pulse injects from 0.008 to 3.33 g/m³ of water into the air flow resulting in a smooth, quasicontinuous change of air humidity less than 1.7%.

3. The method according to Claim 1 or 2, ***characterized in that*** gas medium feeding is regulated depending on chemical composition of rail steel at a flow rate of 10÷60 m³/min per running meter of a rail; wherein the flow rate of the water being injected is changed up to 12 l/min per one running meter of a rail.

4. The method according to claim 1 or 2, ***characterized in that*** gas medium feeding is regulated depending on initial rail temperature, humidity and temperature values of initial air and water temperature.

5. The method according to claim 1 or 2, ***characterized in that*** water content in the gas medium is up to 0.2 liter of water per one cubic meter of air.

6. The method according to claim 1 or 2, ***characterized in that*** gas medium pressure is regulated within the range of 0.005÷0.1 MPa.

7. The method according to claims 1 or 2, ***characterized in that*** cooling rate is regulated within the temperature range of 2÷ 20°C/s.

8. A device for embodiment of the method according to Claims 1-7, comprising mechanisms of charging, discharging, positioning and fixation of a rail, a turbo-compressor, a system of air-ducts and chambers with nozzle orifices for feeding of cooling medium to rail profile elements, positioning mechanisms for air pipework and chambers with nozzle orifices, a system of cooling medium feeding control, a temperature control system, where the cooling medium is an air or water-and-air mixture, ***characterized in that*** the mechanisms of charging, discharging, positioning and fixation of a rail set it up in head-down position, and a system for air medium preparation is further integrated that is configured to provide pulse quasicontinuous injection of water into gas flow and comprises a water tank, a water pipework, water flow rate and pressure regulators, controlled valves, controlled regulating valves, pulse injectors as well as a control system that allows water injecting in pulse quasicontinuous mode on a programmed regime with change of pulses duration within the range from 20 to 10 000 ms and pulse ratio within the range from 1 to 10 000, wherein the pulse ratio is a relation of sum of a pause time between pulses and pulse duration to pulse duration, thereby controlling the gas medium cooling ability.

9. The device according to claim 8, ***characterized in that*** the pulse lengths are within the range from 50 to 1000 ms, and one water injection pulse injects water into air flow in a volume from 0.008 to 3.33 g/m³, resulting in the smooth quasicontinuous change of air humidity less than 1.7%.

10. The device according to claims 8 or 9, ***characterized in that*** the flow rate and pressure of the gas medium and the water being injected are regulated according to the programmed regime.

11. The device according to claims 8 or 9, ***characterized in that*** the control system determines temperature of the rail, initial temperature and humidity of the gas medium, and temperature of water, and adjusts the cooling mode based on the obtained data.

12. The device according to claims 8 or 9, ***characterized in that*** the device is provided with mechanisms for moving the rails and/or chambers relative to the vertical and/or horizontal axis.

13. The device according to claims 8 or 9, ***characterized in that*** cooling of rails of different profiles is performed by means of change the distance from surface of rail profile elements to the nozzle orifices.

14. The device according to claims 8 or 9, ***characterized in that*** the control system checks the pressure and flow rate of the gas medium, and assigns an operating mode of the turbo-compressor.

## Revendications

1. Procédé de traitement thermique des rails comprenant le refroidissement continu du champignon suivi par le refroidissement contrôlé des élements du profil du rail dans lequel le rail laminé à chaud est refroidi au premier lieu par l'air comprimé et ensuite par le mélange air/eau, le champignon et la semelle du rail étant refroidis simultanément ***caractérisé en ce qu'***on commence à refroidir le rail en acier carboné hypoeutectoïde non-allié, en acier carboné hyperoeutectoïde non-allié ou allié après le laminage à chaud et/ou le réchauffage au moins à la température d'austenisation par le milieu gazeux représentant un milieu aérien à régulation du taux d'humidité d'air et de la pression pendant le traitement thermique, ledit mélange air/eau est préparé par une injection pulsée quasi-continue de l'eau dans le flux d'air selon le mode programmé prédéfini, avec la durée desdites impulsions de 20 à 10000 ms et le rapport d'impulsions entre 1 et 10000, ledit rapport d'impulsions étant le ratio entre la somme de la durée des intervalles entre les impulsions et la durée d'impulsions ce qui permet de réguler la capacité de refroidissement du milieu gazeux.

2. Procédé selon la revendication 1, ***caractérisé en ce que*** la durée des impulsions est entre 50 et 1000 ms et en une seule impulsion on injecte de 0,008 à 3,33 g/m³ d'eau dans le flux aérien ce qui entraine le changement progressif quasi-continu de la teneur en humidité dans le milieu aérien en dessous de 1,7%.

3. Procédé selon les revendications 1 ou 2, ***caractérisé en ce qu***'en fonction de la composition chimique de l'acier à rails le débit du milieu gazeux est reglé entre 10 et 60 m³/min pour 1 mètre linéaire du rail, le débit d'eau injectée étant 12 l/min pour 1 mètre linéaire du rail.

4. Procédé selon les revendications 1 ou 2, ***caractérisé en ce que*** le débit du milieu gazeux est régulé en fonction de la température initiale du rail, du taux d'humidité et de la température d'air initial et de la température d'eau.

5. Procédé selon les revendications 1 ou 2, ***caractérisé en ce que*** le taux d'humidité du milieu gazeux peut aller jusqu'au 0,2 l par 1 m³ d'air.

6. Procédé selon les revendications 1 ou 2, ***caractérisé en ce que*** la pression du milieu gazeux est reglée entre 0,005 et 0,1 MPa.

7. Procédé selon les revendications 1 ou 2, ***caractérisé en ce que*** la vitesse de refroidissement est réglée dans la gamme de températures de 2 à 20 °C/s.

8. Dispositif pour la réalisation du procédé selon l'une des revendications 1 à 7 comprenant les mécanismes de chargement-déchargement du rail, de son positionnement et fixation, le turbocompresseur, le système des conducteurs d'air et des collecteurs à buses pour l'injection du milieu de refroidissement sur les éléments du profil du rail, les mécanismes de positionnement des conducteurs d'air et des collecteurs à buses, le système de contrôle de positionnement des conducteurs d'air et des collecteurs à buses, le système de contrôle de la température, le système de régulation de l'alimentation en milieu de refroidissement, qui est l'air ou le mélange d'air et de vapeur d'eau, ***caractérisé en ce que*** lesdites mécanismes de chargement-déchargement du rail, de son positionnement et fixation le disposent dans la position où le champignon de rail est tourné vers le bas et le système supplémentaire de la préparation du mélange d'air/eau est ajouté permettant l'injection d'eau pulsée quasi-continue dans le flux gazeux et comprenant le récipient d'eau, le système des conduits d'eau, les régulateurs du débit et de la pression d'eau, les valves commandées et les valves de réglage commandées, les injecteurs à impulsion ainsi que le système de contrôle permettant l'injection d'eau pulsée quasi-continue conformément au mode programmé prédéfini, avec la durée des impulsions entre 20 et 10000 ms et le rapport d'impulsions entre 1 et 10000, ledit rapport d'impulsions représentant le ratio entre la somme de la durée des intervalles entre les impulsions et la durée d'impulsions permettant de réguler la capacité de refroidissement du milieu gazeux.

9. Dispositif selon la revendication 8, ***caractérisé en ce que*** la durée des impulsions est entre 50 et 1000 ms et en une seule impulsion on injecte de 0,008 à 3,33 g/m³ de vapeur d'eau dans le flux aérien ce qui entraine une variation progressive et quasi-continue de la teneur en humidité dans l'air au dessous de 1,7%.

10. Dispositif selon les revendications 8 ou 9, ***caractérisé en ce que*** le contrôle du débit et de la pression du milieux gazeux et de l'eau injectée est réalisé selon le mode préprogrammé.

11. Dispositif selon les revendications 8 ou 9, ***caractérisé en ce que*** le système de contrôle mesure la température du rail, la température et le taux d'humidité du milieu gazeux initial, la température d'eau et ajuste le mode de refroidissement en fonction des données obtenues.

12. Dispositif selon les revendications 8 ou 9, ***caractérisé en ce que*** le dispositif comprend les mécanismes de déplacement des rails et/ou des collecteurs par rapport à l'axe vertical et/ou horizontal.

13. Dispositif selon les revendications 8 ou 9, ***caractérisé en ce qu'***on refroidit des rails de profils différents en modifiant la distance entre les surfaces des éléments de rails et les buses.

14. Dispositif selon les revendications 8 ou 9, ***caractérisé en ce que*** le système de contrôle mesure la pression et le débit du milieu gazeux et programme le mode de fonctionnement du turbocompresseur.
